# EUROPÄISCHE PATENTSCHRIFT

(11) **EP 1 775 380 B1**
(45) Veröffentlichungstag und Bekanntmachung des Hinweises auf die Patenterteilung: **29.02.2012**
(21) Anmeldenummer: 06121949.9
(22) Anmeldetag: 09.10.2006
(51) Int. Cl.: D21H 27/00, D21H 15/00, D21H 11/14, D21H 11/16

(54) **Verfahren zur Herstellung von Tissuepapier**
A process for manufacturing of tissue paper
Procédé pour la fabrication de papier tissu

(30) Priorität: 13.10.2005 DE 102005049502
(43) Veröffentlichungstag der Anmeldung: 18.04.2007
(73) Patentinhaber: Voith Patent GmbH, 89522 Heidenheim (DE)
(72) Erfinder: Scherb, Thomas, Sao Paulo- SP (BR); Silva, Luiz Carlos, 13230-000, Campo Limpo (BR); Berardi, Rogerio, 05302-031, Sao Paulo (BR); Oyakawa, Davilo, 04549-003, Sao Paulo (BR)

(56) Entgegenhaltungen:
- EP-A2- 0 347 153
- WO-A-93/21383
- WO-A-97/34047
- WO-A-2005/075737
- WO-A1-03/062528
- WO-A2-2005/075736
- US-A- 5 409 572
- US-A- 5 770 012

## Beschreibung

Diese Erfindung betrifft ein Verfahren zur Herstellung von Tissuepapier sowie ein Verfahren zur Herstellung einer Stoffsuspension zur insbesonderen Verwendung für die Herstellung von Tissuepapier.

Tissuepapier weist idealerweise eine hohe Saugfähigkeit und ein hohes Wasseraufnahmevermögen gekoppelt mit einer hohen Reißfestigkeit auf.

Die Saugfähigkeit und das Wasseraufnahmevermögen werden wesentlich durch das Volumen und die Porosität des Tissuepapiers bestimmt.

Zur Erhöhung des Volumens wurde bereits im Stand der Technik in der WO03/062528 vorgeschlagen, die Tissuepapierbahn bei deren Herstellung nur zonal zu pressen, um somit nur leicht gepresste oder ungepresste voluminöse Bereiche und gepresste reißfestere Bereiche zu erhalten.

Das Dokument WO 971034047 beschreibt eine Tissuepapierbahn, welche aus einer Suspension aus teilweise groben Zellulosefasern, die beispielsweise aus CTMP oder aus aufbereitetem Altpapier stammen, hergestellt ist. Die groben Zellstofffasern führen ab eines bestimmten Anteils zu einer unerwartet hohen Weichheit der Tissuebahn. Eine unerwartete hohe Weichheit wird auch dadurch erreicht, dass die Zellulosefasern mit chemischen Weichmachern behandelt werden, wodurch der Reibungskoeffizient der Fasern gesenkt wird.

Die Porosität, die Permeabilität, die Saugfähigkeit und die Entwässerbarkeit des Tissuepapiers werden entscheidend mit durch den Mahlgrad der Fasern in der Stoffsuspension bestimmt, aus der das Tissuepapier hergestellt wird. Hierbei bedingt ein hoher Mahlgrad einen hohen Feinstoffgehalt in der Suspension, was zu einer geringen Porosität und Permeabilität bei der hergestellten Tissuepapierbahn führt.

Auf der anderen Seite wird die Reißfestigkeit mit durch den Mahlgrad der Fasern in der Stoffsuspension dahingehend beeinflusst, dass die Reißfestigkeit durch Erhöhung des Feinstoffanteils erhöht wird.

Die Anforderungen an die Reißfestigkeit widerstreben somit den genannten Anforderungen an das Wasseraufnahmevermögen, die Saugfähigkeit und die Entwässerbarkeit.

Um Produktionskosten zu sparen besteht des weiteren der Wunsch für die Herstellung von Tissuepapier zumindest teilweise Altpapier anstelle von Zellstoff zu verwenden.

Da erfahrungsgemäß eine aus aufbereitetem Altpapier hergestellte Stoffsuspension einen höheren Mahlgrad und somit einen höheren Feinstoffanteil hat, bestand im Stand der Technik die Auffassung, dass Altpapier nur unzureichend für die Herstellung von Tissuepapier, insbesondere von Tissuepapier mit hohem Wasseraufnahmevermögen und hoher Saugfähigkeit (sog. bulky tissue) geeignet ist.

Es ist die Aufgabe der vorliegenden Erfindung ein Verfahren zur Herstellung einer Tissuepapierbahn vorzuschlagen, mit dem es möglich ist, reißfestes Tissuepapier mit hohem Wasseraufnahme- und Saugvermögen aus einer Stoffsuspension mit Altpapier herzustellen.

Die Erfindung wird gelöst durch ein Verfahren mit den Merkmalen des Patentanspruchs 1.

Das erfindungsgemäße Verfahren zur Herstellung einer Tissuepapierbahn, die aus einer Fasern umfassenden Stoffsuspension hergestellt wird, wobei die Stoffsuspension zumindest teilweise durch einen durch Aufbereitung von Altpapier gewonnenen Stoffsuspensionsanteil gebildet wird, ist dadurch gekennzeichnet, dass die Stoffsuspension hierbei unmittelbar nach dem Refiner auf einen Mahlgrad von weniger als 30°SR gemahlen wird und dass ein aus dieser Stoffsuspension nach TAPPI 205 SP 95 (Rapid Köthen) hergestelltes Laborblatt eine Reißlänge, gemessen nach TAPPI 220 und TAPPI 494, von 4,0 km oder mehr besitzt.

Versuche haben gezeigt, dass, insbesondere bei Tissuepapier, welches bei seiner Herstellung bereichsweise stärker komprimiert wird als in anderen Bereichen, eine ausreichende Porosität und Entwässerbarkeit dann gegeben ist, wenn der Mahlgrad der Stoffsuspension, die einen durch Aufbereitung von Altpapier gewonnenen Stoffsuspensionsanteil umfasst, unmittelbar nach dem Refiner kleiner als 30°SR (Schopper Riegel) ist. Eine ausreichende Reißfestigkeit der Tissuepapierbahn wird, wie Versuche gezeigt haben dann bereitgestellt, wenn aus der Stoffsuspension ein Laborblatt nach TAPPI 205 SP 95 (Rapid Köthen) hergestellt werden kann, dessen Reißlänge 4,0km oder mehr ist, gemessen nach TAPPI 220 und TAPPI 494.

Das nach TAPPI 205 SP 95 (Rapid Köthen) hergestellte Laborblatt hat hierbei ein Flächengewicht von 60g/m².

Des weiteren hat sich gezeigt, dass zur Herstellung der Stoffsuspension mit den o.g. Eigenschaften nur wenig Mahlenergie notwendig ist, um die erforderlichen Festigkeitswerte zu erreichen.

Der durch Aufbereitung von Altpapier gewonnene Stoffsuspensionsanteil kann insbesondere Deinked Pulp (DIP) umfassen.

Versuche haben gezeigt, dass das Tissuepapier mit hoher Maschinengeschwindigkeit d.h. 1200m/min oder mehr hergestellt werden kann, wenn aus der Stoffsuspension ein Laborblatt nach TAPPI 205 SP 95 (Rapid Köthen) mit einer Reißlänge von 4,3km oder mehr gemessen nach TAPPI 220 und TAPPI 494, gebildet werden kann.

Altpapier gewonnenen Stoffsuspensionsanteils gebildet wird, bzw. wenn der Faseranteil der Stoffsuspension vollständig durch die Fasern des durch Aufbereitung von Altpapier gewonnenen Stoffsuspensions gebildet wird.

Vorzugsweise hat die Stoffsuspension einen Ascheanteil von weniger als 4% und / oder einen Feinstoffanteil von weniger als 25%.

Es sind unterschiedliche Möglichkeiten denkbar, wie die Stoffsuspension hergestellt werden kann. So kann die Stoffsuspension bspw. einen Suspensionsanteil umfassen, der aus einer niederkonsistenten durch Aufbereitung von Altpapier gewonnenen Ausgangsstoffsuspension hergestellt wurde, wobei die niederkonsistente Ausgangsstoffsuspension eine Konsistenz von weniger als 5% hat.

Um die erfindungsgemäße Stoffsuspension aus der niederkonsistenten Ausgangsstoffsuspension herzustellen, kann diese bspw. bei der niederen Konsistenz von weniger als 10% gemahlen werden. Nachteilig ist hierbei, dass durch die Mahlung der Ausgangsstoffsuspension bei niederer Konsistenz zur Erzeugung einer ausreichenden Reißfestigkeit oftmals ein hoher Feinstoffanteil erzeugt wird. Versuch der Anmelderin haben gezeigt, dass die Mahlung deutlich reduziert werden kann, wenn der niederkonsistenten Ausgangsstoffsuspension Enzyme und / oder Mittel zur Erhöhung der Trockenfestigkeit sog. "**D**ry **S**trenght **A**gent" (DSA) und / oder Mittel zur Erhöhung der Naßfestigkeit, sog. "**W**et **S**trenght **A**gent" (WSA) zugesetzt werden. In einem solchen Fall kann im Idealfall sogar vollkommen auf ein Mahlen verzichtet werden.

Durch die Zugabe von DSA's ist es möglich, den Mahlgrad in der Stoffsuspension bei gleich bleibender Reißfestigkeit weiter zu reduzieren.

Als DSA kann bspw. Carbon Methyl Cellulose und / oder Stärke verwendet werden.

Als WSA kann bspw. das von der Firma Hercules unter dem Markennamen vertriebene Kymene^{®} verwendet werden.

Als vorteilhaft hat sich hierbei erwiesen, wenn die Enzyme der niederkonsistenten Ausgangssuspension bei einer Temperatur im Bereich von 25°C bis 70°C, bevorzugt 30°C bis 60°C, besonders bevorzugt bei ca. 35°C bis 45°C zugesetzt werden, da in diesem Temperaturbereich deren Wirksamkeit an höchsten ist.

Die Wirksamkeit der Enzyme kann dadurch erhöht werden, wenn diese der niederkonsistenten Ausgangssuspension bei einem ph-Wert im Bereich von 5 bis 8, bevorzugt 5,5 bis 7,5, besonders bevorzugt bei ca. 6,5 bis 7 zugesetzt werden.

Gute Ergebnisse werden erzielt, wenn die Enzyme für eine Einwirkdauer von 1-2Stunden, vorzugsweise 1,5Stunden auf die niederkonsistente Ausgangssuspension einwirken.

Die Enzyme können der Ausgangsstoffsuspension bspw. im Pulper, d.h. vor dem Mahlvorgang, zugesetzt werden.

Die erfindungsgemäße Stoffsuspension kann auch einen Suspensionsanteil umfassen, der aus einer hochkonsistenten Ausgangsstoffsuspension mit einer Konsistenz von 20% oder mehr, bevorzugt 20% bis 40%, besonders bevorzugt 25% bis 35% hergestellt wurde. Bei der Herstellung der Stoffsuspension wird die hochkonsistente Ausgangsstoffsuspension bei der oben angegebenen hohen Konsistenz gemahlen.

Die hochkonsistente Ausgangsstoffsuspension kann insbesondere durch Eindicken einer niederkonsistenten Ausgangssuspension gewonnen werden, wobei das Eindicken bspw. mittels einer Schneckenpresse erfolgt.

Um die erforderliche Festigkeit zu erreichen kann es sinnvoll sein, wenn der Mahlvorgang mehrmals nacheinander durchgeführt wird.

Die besten Ergebnis bzgl. der erreichten Festigkeit bei geringem Mahlgrad werden erreicht, wenn die hochkonsistente Ausgangsstoffsuspension mit einer Mahlenergie im Bereich von 150kWh bis 300kWh, insbesondere 180kWh bis 250kWh pro Tonne gemahlen wird.

Zur Einstellung der oben genannten vorteilhaften Eigenschaften der Stoffsuspension ist es sinnvoll, wenn die hochkonsistente Ausgangsstoffsuspension bei einer Temperatur im Bereich zwischen 20°C und 80°C, vorzugsweise bei 40°C gemahlen wird.

Die oben beschriebene Zugabe von Enzymen bringt auch für die Erfindung vorteilhafte Ergebnisse, wenn diese der hochkonsistenten Ausgangsstoffsuspension zugesetzt werden.

Es ist sowohl möglich, dass die Stoffsuspension nur aus der aus einer hochkonsistenten Ausgangsstoffsuspension hergestellten Suspension bereit gestellt wird oder aber dass dieser Suspensionsanteil (erste Suspensionsanteil) zur Herstellung der Stoffsuspension mit einem Suspensionsanteil (zweite Suspensionsanteil) gemischt wird, der aus einer niederkonsistenten Ausgangsstoffsuspension mit einer Konsistenz kleiner als 10% hergestellt wurde.

Vorzugsweise hat hierbei der zweite Suspensionsanteil einen höheren Mahlgrad hat als der erste Suspensionsanteil.

Versuche haben gezeigt, dass die Tissuepapierbahn bei deren Herstellung zur Erzielung eines zufrieden stellenden Trockengehalts dann gut entwässerbar ist, wenn die Fasern der Stoffsuspension einen Retentionswert für Wasser von 1,5 g/g oder weniger, bevorzugt 1,4g/g gemessen nach TAPPI UM 256 haben.

Das erfindungsgemäße Verfahren ist dann besonders effektiv in Bezug auf Erhöhung der Entwässerbarkeit während der Produktion sowie Erhöhung des Wasseraufnahme- und Saugvermögens des fertig gestellten Produkts bei zufrieden stellender Reißfestigkeit, wenn die Tissuepapierbahn bei deren Herstellung in Bereichen weniger stark als in anderen Bereichen komprimiert wird. Insbesondere wird die Tissuepapierbahn in den Bereichen überhaupt nicht komprimiert.

Soll die Tissuepapierbahn unterschiedlich stark komprimierte Bereiche umfassen, ist es sinnvoll, wenn die Tissuepapierbahn aus der Stoffsuspension bereits auf einem strukturierten, insbesondere 3-dimensional strukturierten Sieb gebildet wird.

Bei einem solchen strukturierten Sieb umfasst die zur Tissuepapierbahn weisende Seite zumindest abschnittweise vertiefte Bereiche und relativ zu den vertieften Bereichen erhöhte Bereiche, wobei die Tissuepapierbahn zumindest abschnittweise in den vertieften und den erhöhten Bereiche des strukturierten Siebs gebildet wird. Die in den vertieften Bereichen des strukturierten Siebs gebildeten Abschnitte der Tissuepapierbahn haben hierbei ein höheres Volumen und Flächengewicht als die in den erhöhten Bereiche des Siebs gebildeten Abschnitte.

Im Ergebnis wird eine 3-dimensionale Tissuepapierbahn gebildet. Die Tissuepapierbahn weist hierbei in den vertieften Bereichen des strukturierten Siebs gebildete voluminöse kissenartige Abschnitte mit hohem Flächengewicht (pillow area) und dazwischen liegende, in den erhöhten Bereichen des strukturierten Siebs gebildete geringer voluminöse Abschnitte mit geringerem Flächengewicht auf.

Das strukturierte Sieb kann ein TAD-Sieb oder ein DSP-Sieb umfassen. Ein TAD-Sieb hat den Vorteil einer hohen Permeabilität, wodurch eine schnelle Entwässerung bei der Formierung gewährleistet wird.

Bezüglich der Struktur des strukturierten sieb und bezüglich der Bildung der Tissuepapierbahn auf dem strukturierten Sieb wird auf die PCT/EP2005/050203 verwiesen.

Nach der Bildung der Tissuepapierbahn wird die Tissuepapierbahn vorzugsweise bei einem Entwässerungsschritt zwischen einer oberen strukturierten, insbesondere 3-dimensional strukturierten, und permeablen Bespannung und einer unteren permeablen Bespannung geführt, wobei bei dem Entwässerungsschritt entlang einer Entwässerungsstrecke Druck auf die obere Bespannung, die Tissuepapierbahn und die untere Bespannung ausgeübt wird.

Der hierbei auf die Anordnung aus strukturierter und permeabler Bespannung, Tissuepapierbahn und unterer permeabler Bespannung ausgeübte Druck kann durch eine Gasströmung bewirkt werden. Zusätzlich oder alternativ kann der ausgeübte Druck durch eine mechanische Presskraft bewirkt werden.

Um die Tissuepapierbahn nur bereichsweise durch die Druckeinwirkung zu komprimieren und somit ein Tissuepapier mit bereichsweise - in den ungepressten bzw. weniger gepressten Bereichen - hohem Volumen für eine gute Saugfähigkeit und mit bereichsweise - in den stärker gepressten Bereichen - hoher Festigkeit bereitzustellen, ist es sinnvoll, wenn die zur Tissuepapierbahn weisende Seite der strukturierten Bespannung vertiefte Bereiche und relativ zu den vertieften Bereichen erhöhte Bereiche umfasst. Hierdurch wird, wie bereits erwähnt, die Tissuepapierbahn in den vertieften Bereichen weniger stark komprimiert, insbesondere überhaupt nicht komprimiert, als in den erhöhten Bereichen.

Die obere strukturierte und permeable Bespannung ist vorzugsweise ein strukturiertes Sieb, insbesondere TAD-Sieb oder DSP-Sieb, und die untere permeable Bespannung ist vorzugsweise ein Filz mit einem ausreichend hohen Wasseraufnahmevermögen für das aus der Tissuepapierbahn ausgepresste Wasser. Bezüglich der Struktur der unteren Bespannung sei auf die PCT/EP2005/050198 verwiesen.

Vorzugsweise ist die Kompressibilität (Dickenänderung in mm bei Krafteinwirkung in N) der oberen Bespannung kleiner als die Kompressibilität der unteren Bespannung. Hierdurch bleibt die voluminöse Struktur der Tissuepapierbahn bei der Druckeinwirkung erhalten.

Versuche haben gezeigt, dass eine besonders gute und schonende Entwässerung möglich ist, wenn die dynamische Steifigkeit (K) als Maß für die Kompressibilität der oberen Bespannung 3000N/mm oder mehr ist.

Durch eine harte oder zu harte untere Bespannung würden die voluminösen kissenartigen Abschnitte der Tissuepapierbahn überhaupt nicht komprimiert werden. Durch die kompressible Struktur der unteren Bespannung werden die voluminösen kissenartigen Abschnitte des Tissuepapiers leicht gepresst und somit schonend entwässert. Versuche haben in diesem Zusammenhang gezeigt, dass die dynamische Steifigkeit (K) als Maß für die Kompressibilität der unteren Bespannung 100000N/mm oder weniger, vorzugsweise 90000N/mm, besonders bevorzugt 70000N/mm oder weniger ist.

Ebenso ist es vorteilhaft, wenn der G-Modul als Maß für die Elastizität der unteren Bespannung 2N/mm² oder mehr, vorzugsweise 4N/mm² oder mehr ist.

Weiter haben Versuche gezeigt, dass das in der unteren Bespannung, bspw. dem Filz, gespeicherte Wasser leichter mit einem Gasstrom ausgetrieben werden kann, wenn die Permeabilität der unteren Bespannung nicht zu hoch ist. Als Vorteilhaft erweist sich, wenn die Permeabilität der unteren Bespannung 80cfm oder weniger, vorzugsweise 40cfm oder weniger, besonders bevorzugt 25cfm oder weniger ist. In den oben genannten Bereiche wird eine Rückbefeuchtung der Tissuepapierbahn durch die untere Bespannung weitestgehend unterbunden.

Vorzugsweise wird bei dem Entwässerungsschritt zuerst die obere Bespannung dann die Tissuepapierbahn und anschließend die untere Bespannung von einem Gas durchströmt. Die Entwässerung der Papierbahn findet hierbei in Richtung der unteren Bespannung statt.

Zusätzlich oder optional zur Gasdurchströmung der oben genannten Anordnung kann vorgesehen sein, dass bei dem Entwässerungsschritt die Anordnung aus oberer Bespannung, Tissuepapierbahn und unterer Bespannung zumindest abschnittweise entlang der Entwässerungsstrecke zwischen einem unter Spannung stehenden Pressband und einer glatten Oberfläche geführt wird, wobei das Pressband auf die obere Bespannung einwirkt und sich die untere Bespannung an der glatten Oberfläche abstützt. Auch hier findet eine Entwässerung der Tissuepapierbahn in Richtung der unteren Bespannung statt.

Vorzugsweise wird die Anordnung aus oberer Bespannung, Tissuepapierbahn und unterer Bespannung zumindest abschnittweise im Bereich der Entwässerungsstrecke von dem Gasstrom durchströmt, sodass die Entwässerung gleichzeitig durch die Presskraft des Pressbandes und die Durchströmung des Gases erfolgt.

Versuche haben gezeigt, dass der Gasstrom durch die Tissuepapierbahn ca. 150m³ pro Minute und Meter Länge entlang der Entwässerungsstrecke beträgt.

Die Gasströmung kann hierbei durch eine Saugzone in einer Walze erzeugt werden. In diesem Fall hat die Saugzone eine Länge im Bereich zwischen 200mm und 2500mm, bevorzugt zwischen 800mm und 1800mm, besonders bevorzugt zwischen 1200mm und 1600mm und der Unterdruck in der Saugzone beträgt zwischen -0,2bar und -0,8bar, bevorzugt zwischen -0,4bar und -0,6bar.

Optional oder zusätzlich kann die Gasströmung auch durch eine oberhalb der oberen Bespannung angeordnete Überdruckhabe erzeugt werden. Bei der Überdruckhaube kann es sich bspw. um einen Dampfblaskasten handeln.

Im letztgenannten Fall beträgt die Temperatur der Gasströmung zwischen 50°C und 180°C, vorzugsweise zwischen 120°C und 150°C und der Überdruck beträgt weniger als 0,2bar, bevorzugt weniger als 0,1bar und besonders bevorzugt weniger als 0,05bar. Bei dem Gas kann es sich um heiße Luft oder um Dampf handeln.

Durch eine hohe Spannung des Pressbandes kann die Presskraft gesteigert werden. Versuche haben gezeigt, dass für eine ausreichende Entwässerung insbesondere der nicht voluminösen Abschnitte des Tissuepapiers das Pressband unter einer Spannung von zumindest 30kN/m, vorzugsweise zumindest 60kN/m oder 80kN/m steht.

Das Pressband kann hierbei eine spiralisierte Struktur haben und bspw. als sog. SiralLinkFabric ausgebildet sein. Des weiteren ist es möglich, dass das Pressband eine gewobene Struktur hat.

Um sowohl eine gute Entwässerung der Tissuepapierbahn durch die mechanische Spannung des Pressbandes als auch aufgrund des Gasstroms durch das Pressband erzielen zu können ist es sinnvoll, wenn das Pressband eine offene Fläche von zumindest 25% und eine Kontaktfläche von zumindest 10% seiner gesamten zur oberen Bespannung weisenden Fläche hat.

Durch eine Erhöhung der Kontaktfläche des Pressbandes wird ein gleichmäßiger mechanischer Druck auf die Anordnung aus strukturierter oberer Bespannung, Tissuepapier und unterer Bespannung ausgeübt.

Mit allen der nachfolgend genannten Angaben zu Kontaktfläche und offener Fläche des Pressbandes werden zufrieden stellende Ergebnis erzielt.

Demnach ist vorgesehen, dass das Pressband eine offene Fläche zwischen 75% und 85% und eine Kontaktfläche zwischen 15% und 25% seiner gesamten zur oberen Bespannung weisenden Fläche hat.

Des weiteren ist vorgesehen, dass das Pressband eine offene Fläche zwischen 68% und 76% und eine Kontaktfläche zwischen 24% und 32% seiner gesamten zur oberen Bespannung weisenden Fläche hat.

Sehr gute Ergebnisse bzgl. Trockengehalt und Voluminität des Tissuepapiers werden erreicht, wenn das Pressband eine offene Fläche zwischen 51% und 62% und eine Kontaktfläche zwischen 38% und 49% seiner gesamten zur oberen Bespannung weisenden Fläche hat.

Insbesondere durch die Ausbildung des Pressbandes mit einer gewobenen Struktur ist es möglich, dass das Pressband eine offene Fläche von 50% oder mehr und eine Kontaktfläche von 50% oder mehr seiner gesamten zur oberen Bespannung weisenden Fläche hat. Hierdurch kann sowohl eine gute Gasdurchströmung durch das Pressband wie auch eine homogene Presskraft mittels dem Pressband bereitgestellt werden.

Die glatte Oberfläche wird vorzugsweise durch die Mantelfläche einer Walze gebildet.

Durch den oben beschriebenen Entwässerungsvorgang ist es möglich, dass die Tissuepapierbahn die Entwässerungsstrecke mit einem Trockengehalt zwischen 25% und 55% verlässt.

Um zu gewährleisten, dass die voluminösen Abschnitten des Tissuepapiers bei dem Entwässerungsschritt nur wenig gepresst werden ist es sinnvoll, wenn das strukturierte Sieb bei dem Entwässerungsschritt das selbe Sieb ist wie das bei der Bildung der Tissuepapierbahn. Hierdurch bleiben die voluminösen kissenartigen Abschnitte der Tissuepapierbahn während der Druckeinwirkung in den vertieften Bereichen des strukturiertern Siebs, wodurch die voluminösen Abschnitte vor der Druckeinwirkung in großem Maße geschützt sind und auf diese bedeutend weniger Druck ausgeübt wird als auf die dazwischen liegenden Abschnitte der Tissuepapierbahn. Die voluminöse Struktur der kissenartigen Abschnitte bleibt daher bei dem Entwässerungsschritt erhalten.

Vorzugsweise wird die Tissuepapierbahn in einem dem Entwässerungsschritt nachfolgenden weiteren Entwässerungsschritt zusammen mit der struktuierten Bespannung des Entwässerungsschrittes durch einen Pressspalt geführt und weiter entwässert.

Des weiteren ist die Tissuepapierbahn im Pressspaltbvorzugsweise zwischen der strukturierten und permeablen oberen Bespannung und einer, insbesondere glatten und beheizten Walzenoberfläche angeordnet, wobei die beheizte und glatte Oberfläche vorzugsweise durch die Mantelfläche eines Yankee-Trockenzylinders gebildet wird.

Durch den Transfer der Tissuepapierbahn auf der strukturierten oberen Bespannung durch den Pressspalt wird gewährleistet, dass auch bei diesem Entwässerungsschritt die voluminösen kissenartigen Abschnitte des Tissuepapiers weniger stark gepresst werden als die dazwischen liegenden Abschnitte.

Vorzugsweise sind die vertieften und die relativ dazu erhöhten Bereiche der strukturierten und permeable Bespannung derart ausgebildet und zueinander angeordnet, dass nur 35% oder weniger, insbesondere nur 25% oder weniger der Tissuepapierbahn im Pressspalt gepresst wird.

Handelt es sich bei der strukturierten oberen Bespannung, wie bereits erwähnt um dieselbe strukturierte Bespannung auf der das Tissuepapier gebildet wurde, so wird die 3-dimensionale Struktur des Tisuepapiers bereits während der Formation gebildet. Bei den aus dem Stand der Technik Verfahren wird die 3-dimensionale Struktur des tissuepapiers hingegen erst bei einem nachfolgenden Entwässerungsschritt dadurch gebildet, dass die Tissuepapierbahn in ein strukturiertes Sieb gepresst wird, wodurch ein im wesentlichen beidseitig welliges Tissuepapier gebildet wird.

Bei erfindungsgemäßen Verfahren wird durch die Formation des Tissuepapiers zwischen der strukturierten Bespannung und einem Formiersieb mit dazu relativ glatter Oberfläche eine Tissuepapierbahn gebildet, die im wesentlichen auf der Seite glatt ist, die auf dem glatten Formiersieb gebildet wurde. Beim Durchgang durch den Pressspalt kommt diese Seite mit der Mantelfläche des Yankee-Trockenzylinders in Kontakt, wodurch aufgrund der relativ großen Kontaktfläche gegenüber dem Stand der Technik ein Verbrennen der Tissuepapierbahn bei hohen Temperaturen des Yankee-Trockenzylinders verhindert wird. Hierdurch kann die Temperatur des Yankee-Trockenzylinders gegenüber dem Stand der Technik erhöht werden, was einen höheren Trockengehalt der produzierten Tissuepapierbahn zur Folge hat.

Für eine schonende Pressung im Pressspalt ist es sinnvoll, wenn der Pressspalt ein verlängerter Pressspalt ist, d.h. durch die Walzenoberfläche und eine Schuhpresseinheit gebildet wird.

Ist das Ziel den Trockengehalt zu steigern, was auf die Voluminität der hergestellten Tissuepapierbahn geht, so kann auch vorgesehen sein, dass der Pressspalt anstelle durch die Schuhpresseinheit und die Walzenoberfläche durch eine Saugpresswalze und die Walzenoberfläche gebildet wird.

Um Wasser zu entfernen, welches in der strukturierten oberen Bespannung mitgeführt wird und welches eine Entwässerung in dem Pressspalt behindert, ist es sinnvoll, wenn die Tissuepapierbahn zusammen mit der strukturierten Bespannung um eine besaugte Umlenkrolle geführt wird, wobei die strukturierte Bespannung zwischen der Tissuepapierbahn und der besaugten Umlenkrolle angeordnet ist.

Die Erfindung soll anhand der folgenden schematischen Zeichnungen näher erläutert werden. Es zeigen:
- Fig. 1: Eine Vorrichtung zur Herstellung einer erfindungsgemäßen Stoffsuspension,
- Fig. 2: eine abschnittweise Darstellung einer Vorrichtung zur Durchführung des erfindungsgemäßen Verfahrens zur Herstellung von Tissuepapier,
- Fig. 3: die Struktur einer Tissuepapierbahn bei deren Formation mit dem erfindungsgemäßen Verfahren,
- Fig. 4: die Struktur einer Tissuepapierbahn bei deren Formation mit einem nach dem Stand der Technik bekannten Verfahren,
- Fig. 5: die Struktur einer Tissuepapierbahn bei deren Entwässerung mit dem erfindungsgemäßen Verfahren,
- Fig. 6: die Struktur einer Tissuepapierbahn bei deren 3-dimensionalen Strukturierung mit einem nach dem Stand der Technik bekannten Verfahren,
- Fig. 7: die Struktur einer Tissuepapierbahn bei deren Entwässerung im Pressspalt mit dem erfindungsgemäßen Verfahren,
- Fig. 8: die Struktur einer Tissuepapierbahn bei deren Entwässerung im Pressspalt mit einem aus dem Stand der Technik bekannten Verfahren,
- Fig. 9: eine erste Vorrichtung zur Durchführung des erfindungsgemäßen Verfahrens,
- Fig. 10: eine zweite Vorrichtung zur Durchführung des erfindungsgemäßen Verfahrens.

Die Figur 1 zeigt eine Vorrichtung 1 zur erfindungsgemäßen Bereitstellung einer Stoffsuspension, die nachfolgend bei dem erfindungsgemäßen Verfahren zur Herstellung einer Tissuepapierbahn verwendet wird.

Die Vorrichtung 1 umfasst einen Pulper 2 in dem eine durch Aufbreitung von Altpapier gewonnene Ausgangsstoffsuspension in einen pumpfähigen Zustand vorliegt. Vom Pulper 2 wird die Ausgangsstoffsuspension einer Mischbütte 3 zugeführt. Der Stoff hat in diesem Stadium eine Konsistenz von kleiner 10%, d.h. in der Regel von 5% oder weniger und wird in diesem Zusammenhang als niederkonsistenter Ausgangsstoff bezeichnet.

Im vorliegenden Ausführungsbeispiel wird der niederkonsistente Ausgangsstoff einem Eindicker 4, der bspw. als Schneckenpresse ausgebildet sein kann, zugeführt und in diesem bspw. von einer Konsistenz von 5% auf eine Konsistenz von 25% bis 35%, idealerweise ca. 30% eingedickt, wodurch eine hochkonsistente Ausgangsstoffsuspension erzeugt wird.

Die so gebildete hochkonsistente Ausgangsstoffsuspension wird einem Mahlprozess unterzogen.

Hierzu wird die hochkonsistente Ausgangsstoffsuspension in einem Heizkanal 5 auf eine Temperatur bis zu 80°C, idealerweise ca. 40°C, erhitzt und anschließend zum Mahlen einem Refiner 6 zugeführt.

Beim Mahlvorgang wird die hochkonsistente Ausgangsstoffsuspension auf einen Mahlgrad von weniger als 30°SR, idealerweise weniger als 25°SR gemahlen.

Zum Erhalt der hochkonsistenten Stoffsuspension wird die hochkonsistente Ausgangsstoffsuspension mit einer gesamten Mahlenergie im Bereich von 150kWh bis 300kWh, insbesondere 180kWh bis 250kWh pro Tonne gemahlen, wobei es denkbar ist, den Mahlvorgang in einem Schritt oder in mehreren Mahlschritten nacheinander durchzuführen.

Vor dem Mahlvorgang können dem Stoff, bspw. bereits im Pulper 2, Enzyme und Mittel zur Erhöhung der Trockenfestigkeit (DSA) und / oder Mittel zur Erhöhung der Nassfestigkeit (WSA) beigemengt werden.

Besonders vorteilhaft in Bezug auf die gewünschten Eigenschaften bzgl. der später gebildeten Tissuepapierbahn im Hinblick auf deren Porosität und Permeabilität gekoppelt mit hoher Reißfestigkeit erweist sich, wenn die Enzyme der niederkonsistenten Ausgangssuspension bei einer Temperatur im Bereich von 25°C bis 70°C, bevorzugt 30°C bis 60°C, besonders bevorzugt bei ca. 35°C bis 45°C zugesetzt werden, wobei die niederkonsistente Ausgangssuspension einen ph-Wert im Bereich von 5 bis 8, bevorzugt 5,5 bis 7,5, besonders bevorzugt bei ca. 6,5 bis 7 hat und die Einwirkdauer der Enzyme auf die niederkonsistente Ausgangssuspension 1-2Stunden, vorzugsweise 1,5Stunden beträgt.

Anschließend wird die durch den Hochkonsistenzmahlvorgang gewonnene Stoffsuspension in einem Verdünnungstank 7 mit Wasser verdünnt, welches zumindest teilweise beim Eindicken im Eindicker 4 der niederkonsistenten Ausgangsstoffsuspension gewonnen wird.

Danach wird die so gewonnene wieder verdünnte Suspension einer Maschinenbütte 8 zugeführt.

Bei manchen niederkonsistenten Ausgangsstoffsuspensionen ist es möglich, bei keiner oder nur geringer Mahlung eine ausreichende Festigkeit zu erzielen, wenn diesen Enzyme und / oder Mittel zur Erhöhung der Trockenfestigkeit (DSA) und / oder Mittel zur Erhöhung der Nassfestigkeit (WSA) beigemengt werden. Ein Überführen einer solchen niederkonsistenten Ausgangsstoffsuspension, diese hat eine Konsistenz von weniger als 5%, in eine hochkonsistente Ausgangsstoffsuspension durch Eindicken erübrigt sich in diesem Fall. Zur geringen Mahlung wird eine solche niederkonsistente Ausgangsstoffsuspension direkt einem Heizkanal 5' und anschließend einem Refiner 6'zum Mahlen zugeführt.

Die so gewonnene niederkonsistente Stoffsuspension kann dann der Maschinenbütte 8 zugeführt werden.

In der Maschinenbütte 8 kann die durch den Hochkonsistenzmahlvorgang gewonnene Stoffsuspension mit der niederkonsistenten Suspension gemischt werden.

Des weiteren ist es auch denkbar, wenn bspw. bereits der niederkonsistente Ausgangsstoff eine hohe Festigkeit umfasst, dass die Stoffsuspension nur einen Stoffsuspensionsanteil umfasst, die durch Zugabe der Enzyme und Mahlung oder nur durch Zugabe der Enzyme bei niederer Konsistenz hergestellt wurde.

Nach der Maschinenbütte 8 wird die Stoffsuspension mit Siebwasser 9 sehr stark verdünnt und einem Stoffauflauf 10 zugeführt.

Unabhängig davon wie die Stoffsuspension erhalten wird, ist es für die Herstellung von Tissuepapier wichtig, dass die aus dem Stoffauflauf 10 austretende und einen Altpapieranteil umfassende Stoffsuspension unmittelbar nach dem Refiner 6, 6' einen Mahlgrad von weniger als 30°SR hat und derart beschaffen ist, dass aus dieser ein Laborblatt nach TAPPI 205 SP 95 (Rapid Köthen) hergestellt werden kann, dessen Reißlänge 4,0km oder mehr ist, gemessen nach TAPPI 220 und TAPPI 494.

Das weitere Verfahren wird nun in den folgenden Figuren 2 bis 10 weiter erläutert, wobei die Figuren 10 und 11 zwei Ausführungsformen unterschiedlicher Vorrichtungen zur Durchführung des Verfahrens zeigen.

Eine Stoffsuspension 11 mit den oben genannten Eigenschaften tritt aus dem Stoffauflauf 10 derart aus, dass diese in den einlaufenden Spalt zwischen einem Formiersieb 12 und einem strukturierten, insbesondere 3-dimensional strukturierten Sieb 13 injiziert wird, wodurch eine Tissuepapierbahn 14 gebildet wird.

Das Formiersieb 12 weist eine zur Tissuepapierbahn 14 gerichtete Seite auf, die relativ zu der des strukturierten Siebs 13 glatt ist.

Hierbei weist die zur Tissuepapierbahn 14 weisende Seite 15 des strukturierten Siebs 13 vertiefte Bereiche 16 und relativ zu den vertieften Bereichen 16 erhöhte Bereiche 17 auf, so dass die Tissuepapierbahn 14 in den vertieften Bereichen 16 und den erhöhten Bereichen 17 des strukturierten Siebs 13 gebildet wird. Der Höhenunterschied zwischen den vertieften Bereichen 16 und den erhöhten Bereichen 17 beträgt vorzugsweise 0,07mm und 0,6mm. Die durch die erhöhten Bereiche 16 gebildete Fläche beträgt vorzugsweise 10% oder mehr, besonders bevorzugt 20% oder mehr und besonders bevorzugt 25% bis 30%. In der in der Figur 3 dargestellten Ausführungsform ist das strukturierte Sieb 13 als TAD-Sieb 13 ausgebildet.

In der in der Figur 2 dargestellten Ausführungsform wird die Anordnung aus TAD-Sieb 13, Tissuepapierbahn 14 und Formiersieb 12 um eine Formierwalze 18 gelenkt und die Tissuepapierbahn 14 im wesentlichen durch das Formiersieb 12 entwässert, bevor das Formiersieb 12 von der Tissuepapierbahn 14 abgenommen wird und die Tissuepapierbahn 14 auf dem TAD-Sieb 13 weiter transportiert wird.

In der Figur 3 ist die Struktur der zwischen dem flachen Formiersieb 12 und dem TAD-Sieb 13 gebildeten Tissuepapierbahn 14 zu erkennen. Die in den vertieften Bereichen 16 des TAD-Siebs 13 gebildeten voluminösen kissenartigen Abschnitte C' der Tissuepapierbahn 14 haben ein höheres Volumen und ein höheres Flächengewicht als die in den erhöhten Bereichen 17 des TAD-Siebs 13 gebildeten Abschnitte A' der Tissuepapierbahn 14.

Die Tissuepapierbahn 14 weist demzufolge bereits aufgrund deren Formierung auf dem strukturierten Sieb 13 eine 3-dimensionale Struktur auf.

In der Figur 4 ist eine Tissuepapierbahn 114 zu erkennen, die zwischen zwei glatten Formiersieben 112 und 112' gebildet wurde.

Die Tissuepapierbahn 114 ist aufgrund deren Formierung zwischen zwei glatten Formiersieben 112 und 112' im wesentlichen glatt und ohne 3-dimentionale Struktur ausgebildet.

Bei einem der Bildung der Tissuebahn 14 nachfolgenden Entwässerungsschritt wird die Tissuepapierbahn 14 zwischen dem strukturierten Sieb 13, welches oben angeordnet ist und einer unteren permeablen als Filz 19 ausgebildeten Bespannung 19 geführt, wobei bei dem Entwässerungsschritt entlang einer Entwässerungsstrecke Druck auf das strukturierte Sieb 13, die Tissuepapierbahn 14 und das Filz 19 derart ausgeübt wird, dass die Tissuepapierbahn 14 in Richtung des Filzes 19 entwässert wird, wie durch die Pfeile 20 in der Figur 5 angedeutet.

Dadurch dass die Tissuepapierbahn 14 bei diesem Entwässerungsschritt in Richtung des Filzes 19 entwässert wird und dadurch dass die Tissuepapierbahn 14 auf dem strukturierten Sieb 13 entwässert wird, auf dem diese bereits gebildet wurde, werden die voluminösen Abschnitte C' weniger stark komprimiert als die Abschnitte A', so dass im Ergebnis die voluminöse Struktur der Abschnitte C' erhalten bleibt.

In der Figur 6 ist die Erzeugung einer 3-dimensionalen Struktur der in der Figur 5 gebildeten Tissuepapierbahn 114 zu erkennen. Um die 3-dimensionale Struktur zu erzeugen, muss die Tissuepapierbahn 114 in ein strukturiertes Sieb 113 gepresst werden. Hierzu wird die Tissuepapierbahn 114 in den Abschnitten C, die in die vertieften Bereiche 116 des strukturierten Siebs 113 eingepresst werden, gedehnt, wodurch sich das Flächengewicht in den Abschnitten C verringert. Des weiteren wird die Tissuepapierbahn 114 in den Abschnitten C stark gepresst, so dass auch das Volumen der Abschnitte C verringert wird.

Der Druck zur Entwässerung der Tissuepapierbahn 14 wird bei dem Entwässerungsschritt zumindest abschnittweise gleichzeitig durch einen Gasstrom und durch eine mechanische Presskraft erzeugt.

Der Gasstrom durchströmt hierbei zuerst das strukturierte Sieb 13 dann die Tissuepapierbahn 14 und anschließend die als Filz 19 ausgebildete untere Bespannung. Der Gasstrom durch die Tissuepapierbahn 14 beträgt ca. 150m³ pro Minute und Meter Bahnlänge.

Im vorliegenden Fall wird die Gasströmung durch eine Saugzone 25 in der Walze 24 erzeugt, wobei die Saugzone 25 eine Länge im Bereich zwischen 200mm und 2500mm, bevorzugt zwischen 800mm und 1800mm, besonders bevorzugt zwischen 1200mm und 1600mm hat.

Der Unterdruck in der Saugzone 25 beträgt zwischen -0,2bar und -0,8bar, bevorzugt zwischen -0,4bar und -0,6bar.

Im Hinblick auf die Durchführung des durch mechanische Presskraft und optional oder zusätzlich mit Gasströmung durchgeführten Entwässerungsschritts sowie auf die verschiedenen Konfigurationen von Vorrichtungen zur Durchführung eines solchen Entwässerungsschritts wird auf die PCT/EP2005/050198 verwiesen.

Die mechanische Presskraft wird dadurch erzeugt, dass bei dem Entwässerungsschritt die Anordnung aus strukturiertem Sieb 13, Tissuepapierbahn 14 und Filz 19 einer Entwässerungsstrecke 21 zwischen einem unter Spannung stehenden Pressband 22 und einer glatten Oberfläche 23 geführt wird, wobei das Pressband 22 auf das strukturierte sieb 13 einwirkt und sich das Filz 19 an der glatten Oberfläche 23 abstützt.

Die glatte Oberfläche 23 wird hierbei durch die Mantelfläche 23 einer Walze 24 gebildet.

Die Entwässerungsstrecke 21 wird im wesentlichen durch den Umschlingungsbereich des Pressbandes 22 um die Mantelfläche 23 der Walze 24 festgelegt, wobei der Umschlingungsbereich durch den Abstand der beiden Umlenkrollen 25 und 26 festgelegt wird.

Das Pressband 22 steht unter einer Spannung von zumindest 30kN/m, vorzugsweise zumindest 60kN/m oder 80kN/m und hat eine offene Fläche von zumindest 25% und eine Kontaktfläche von zumindest 10% seiner gesamten zur oberen Bespannung weisenden Fläche.

Im konkreten Fall ist das Pressband ist als Spiral Link Fabric ausgebildet und eine offene Fläche zwischen 51% und 62% und eine Kontaktfläche zwischen 38% und 49% seiner gesamten zur oberen Bespannung weisenden Fläche.

Im Hinblick auf die Struktur des Pressbandes wird auf die PCT/EP2005/050198 verwiesen.

Die Tissuepapierbahn 14 verlässt die Entwässerungsstrecke 21 mit einem Trockengehalt zwischen 25% und 55%.

Nachfolgend wird die Tissuepapierbahn 14 in einem dem Entwässerungsschritt nachfolgenden weiteren Entwässerungsschritt zusammen mit dem struktuierten Sieb 13 durch einen Pressspalt 27 geführt, wobei die Tissuepapierbahn 14 im Pressspalt 27 zwischen dem strukturierten Sieb 13 und einer glatten Walzenoberfläche 28 eines Yankee-Trockenzylinders 29 angeordnet ist. Der Pressspalt 27 ist hierbei ein durch den Yankee-Trockenzylinder 29 und einer Schuhpresse 30 gebildeter Schuhpressspalt.

Die Tissuepapierbahn 14 liegt auf einer Seite mit einer relativ großen Fläche auf der Mantelfläche 28 der Yankee-Trockenzylinders 29 auf, wobei die Tissuepapierebahn 14 auf der anderen Seite auf dem strukturierten Sieb 13 aufliegt.

Die vertieften Bereiche 16 und die relativ dazu erhöhten Bereiche 17 des strukturierten Siebs 13 sind hierbei derart ausgebildet und zueinander angeordnet, dass die kissenartigen Abschnitte C' im Pressspalt 27 im wesentlichen nicht gepresst werden, dies sind 35% oder weniger, insbesondere 25% oder weniger der Tissuepapierbahn 14. Die Abschnitte A' werden dagegen gepresst, wodurch die Festigkeit der Tissuepapierbahn 14 weiter erhöht wird (Figur 7).

Die aus dem Stand der Technik bekannte Tissuepapierbahn 114 kommt im Vergleich zur tissuepapierbahn 14 mit einer relativ kleinen Fläche auf der Mantelfläche 128 des Yankee-Trockenzylinders zur Anlage. Dies hat den Nachteil, dass das Tissuepapier 114 an der Mantelfläche verbrennen kann, weshalb die Temperatur des Yankee-Zylinders bei dem aus dem Stand der Technik bekannten Verfahren niediger gehalten werden muss. Dies hat zur Folge, dass mit dem aus dem Stand der Technik bekannten Verfahren ein geringerer Trockengehalt erzielbar ist (Figur 8).

Zwischen den beiden beschriebenen Entwässerungsschritten kein ein weiterer Entwässerungsschritt vorgesehen sein, der mittels einer Vorrichtung 31 durchführbar ist.

Optional kann vorgesehen sein, dass die Tissuepapierbahn 14 bevor diese durch den Pressspalt 27 läuft zusammen mit dem strukturierten Sieb 13 um eine besaugte Umlenkrolle geführt wird, wobei das strukturierte Sieb 13 zwischen der Tissuepapierbahn 14 und der besaugten Umlenkrolle angeordnet ist (nicht dargestellt).

Aus der Figur 10 ist ersichtlich, dass die Gasströmung zusätzlich durch eine oberhalb des strukturierten Siebs 13 angeordnete Überdruckhabe 31 erzeugt werden kann, wobei der Entwässerungsschritt in diesem Fall ohne mechanische Presskraft erfolgt, d.h. es ist im Gegensatz zur Figur 9 kein Pressband 22 vorgesehen, das die Walze 24 abschnittweise umschlingt.

## Patentansprüche

1. Verfahren zur Herstellung einer Tissuepapierbahn, die aus einer Fasern umfassenden Stoffsuspension hergestellt wird und wobei die Stoffsuspension zumindest teilweise durch einen durch Aufbereitung von Altpapier gewonnenen Stoffsuspensionsanteil gebildet wird,
**dadurch gekennzeichnet,**
**dass** die Stoffsuspension unmittelbar nach dem Refiner auf einen Mahlgrad von weniger als 30°SR gemahlen wird und dass ein aus der Stoffsuspension nach TAPPI 205 SP 95 (Rapid Köthen) hergestelltes Laborblatt eine Reißlänge, gemessen nach TAPPI 220 und TAPPI 494, von 4,0 km oder mehr besitzt.

2. Verfahren nach Anspruch 1,
**dadurch gekennzeichnet,**
**dass** aus der Stoffsuspension ein Laborblatt nach TAPPI 205 SP 95 (Rapid Köthen) mit einer Reißlänge von 4,3km oder mehr, gemessen nach TAPPI 220 und TAPPI 494, gebildet werden kann.

3. Verfahren nach Anspruch 1 oder 2,
**dadurch gekennzeichnet,**
**dass** die Stoffsuspension einen Mahlgrad von 28°SR oder weniger, insbesondere von 25°SR oder weniger hat.

4. Verfahren nach einem der Ansprüche 1 bis 3,
**dadurch gekennzeichnet,**
**dass** der Faseranteil der Stoffsuspension zum größeren Teil durch die Fasern des durch Aufbereitung von Altpapier gewonnenen Stoffsuspensionsanteils gebildet wird.

5. Verfahren nach Anspruch 4,
**dadurch gekennzeichnet,**
**dass** der Faseranteil der Stoffsuspension vollständig durch die Fasern des durch Aufbereitung von Altpapier gewonnenen Stoffsuspensionsanteils gebildet wird.

6. Verfahren nach einem der Ansprüche 1 bis 5,
**dadurch gekennzeichnet,**
**dass** der durch Aufbereitung von Altpapier gewonnene Stoffsuspensionsanteil Deinked Pulp (DIP) umfasst.

7. Verfahren nach einem der Ansprüche 1 bis 6,
**dadurch gekennzeichnet,**
**dass** die Stoffsuspension einen Ascheanteil von weniger als 4% hat.

8. Verfahren nach einem der Ansprüche 1 bis 7,
**dadurch gekennzeichnet,**
**dass** die Stoffsuspension einen Feinstoffanteil von weniger als 25% hat.

9. Verfahren nach einem der Ansprüche 1 bis 8,
**dadurch gekennzeichnet,**
**dass** die Stoffsuspension einen Suspensionsanteil umfasst, der aus einer niederkonsistenten Ausgangsstoffsuspension mit einer Konsistenz von weniger als 5% hergestellt wurde.

10. Verfahren nach Anspruch 9,
**dadurch gekennzeichnet,**
**dass** der niederkonsistenten Ausgangsstoffsuspension Enzyme und / oder Mittel zur Erhöhung der Trockenfestigkeit (DryStrenghtAgent) und / oder Mittel zur Erhöhung der Naßfestigkeit (WetStrenghtAgent) zugesetzt werden.

11. Verfahren nach Anspruch 10,
**dadurch gekennzeichnet,**
**dass** DSA Carbon Methyl Cellulose und / oder Stärke umfasst.

12. Verfahren nach Anspruch 10 oder 11,
**dadurch gekennzeichnet,**
**dass** WSA Kymene ^{®} umfasst.

13. Verfahren nach einem der Ansprüche 10 bis 12,
**dadurch gekennzeichnet,**
**dass** die Enzyme der niederkonsistenten Ausgangsstoffsuspension bei einer Temperatur im Bereich von 25°C bis 70°C, bevorzugt 30°C bis 60°C, besonders bevorzugt bei ca. 35°C bis 45°C zugesetzt wird.

14. Verfahren nach einem der Ansprüche 9 bis 13,
**dadurch gekennzeichnet,**
**dass** die Enzyme der niederkonsistenten Ausgangsstoffsuspension bei einem ph-Wert im Bereich von 5 bis 8, bevorzugt 5,5 bis 7,5, besonders bevorzugt bei ca. 6,5 bis 7 zugesetzt wird.

15. Verfahren nach einem der Ansprüche 9 bis 14,
**dadurch gekennzeichnet,**
**dass** die Enzyme für eine Einwirkdauer von 1-2Stunden, vorzugsweise 1,5Stunden auf die niederkonsistente Ausgangsstoffsuspension einwirken.

16. Verfahren nach einem der Ansprüche 9 bis 15,
**dadurch gekennzeichnet,**
**dass** die Enzyme der niederkonsistenten Ausgangsstoffsuspension vor der Mahlung zugesetzt werden.

17. Verfahren nach Anspruch 16,
**dadurch gekennzeichnet,**
**dass** die Enzyme im Pulper zugesetzt werden.

18. Verfahren nach einem der Ansprüche 1 bis 17,
**dadurch gekennzeichnet,**
**dass** die Stoffsuspension einen Suspensionsanteil umfasst, der aus einer hochkonsistenten Ausgangsstoffsuspension mit einer Konsistenz von 20% oder mehr, bevorzugt 20% bis 40%, besonders bevorzugt 25% bis 35% hergestellt wurde.

19. Verfahren nach Anspruch 18,
**dadurch gekennzeichnet,**
**dass** die hochkonsistenten Ausgangsstoffsuspension aus einer niederkonsistenten Ausgangsstoffsuspension durch deren Eindicken hergestellt wird.

20. Verfahren nach Anspruch 19,
**dadurch gekennzeichnet,**
**dass** das Eindicken mittels einer Schneckenpresse erfolgt.

21. Verfahren nach einem der Ansprüche 18 bis 20,
**dadurch gekennzeichnet,**
**dass** die hochkonsistente Ausgangsstoffsuspension mit einer Mahlenergie im Bereich von 150kWh bis 300kWh, insbesondere 180kWh bis 250kWh pro Tonne gemahlen wird.

22. Verfahren nach einem der Ansprüche 18 bis 21,
**dadurch gekennzeichnet,**
**dass** die hochkonsistente Ausgangsstoffsuspension bei einer Temperatur bis zu 80°C, vorzugsweise bei 40°C gemahlen wird.

23. Verfahren nach einem der Ansprüche 1 bis 22,
**dadurch gekennzeichnet,**
**dass** die Stoffsuspension einen Retentionswert für Wasser von 1,5 g/g oder weniger, bevorzugt 1,4g/g oder weniger gemessen nach TAPPI UM 256 hat.

24. Verfahren nach einem der Ansprüche 1 bis 23,
**dadurch gekennzeichnet,**
**dass** die Tissuepapierbahn in Bereichen stärker komprimiert wird als in anderen Bereichen, insbesondere dass die Tissuepapierbahn in den anderen Bereichen nicht komprimiert wird.

25. Verfahren nach einem der Ansprüche 1 bis 24,
**dadurch gekennzeichnet,**
**dass** die Tissuepapierbahn aus der Stoffsuspension auf einem strukturierten, insbesondere 3-dimensional strukturierten Sieb gebildet wird.

26. Verfahren nach Anspruch 25,
**dadurch gekennzeichnet,**
**dass** die zur Tissuepapierbahn weisende Seite des strukturierten Siebs vertiefte Bereiche und relativ zu den vertieften Bereichen erhöhte Bereiche umfasst.

27. Verfahren nach Anspruch 25 oder 26,
**dadurch gekennzeichnet,**
**dass** die Tissuepapierbahn in den vertieften und den erhöhten Bereiche des strukturierten Siebs gebildet wird.

28. Verfahren nach einem der Ansprüche 25 bis 27,
**dadurch gekennzeichnet,**
**dass** das strukturierte Sieb eine TAD-Sieb oder ein DSP-Sieb umfasst.

29. Verfahren nach einem der Ansprüche 1 bis 28,
**dadurch gekennzeichnet,**
**dass** die Tissuepapierbahn bei einem Entwässerungsschritt zwischen einer oberen strukturierten, insbesondere 3-dimensional strukturierten, und permeablen Bespannung und zwischen einer unteren permeablen Bespannung geführt wird, wobei bei dem Entwässerungsschritt entlang einer Entwässerungsstrecke Druck auf die obere Bespannung, die Tissuepapierbahn und die untere Bespannung ausgeübt wird.

30. Verfahren nach Anspruch 29,
**dadurch gekennzeichnet,**
**dass** die zur Tissuepapierbahn weisende Seite der strukturierten Bespannung vertiefte Bereiche und relativ zu den vertieften Bereichen erhöhte Bereiche umfasst.

31. Verfahren nach Anspruch 30,
**dadurch gekennzeichnet,**
**dass** die Tissuepapierbahn in den vertieften Bereichen weniger stark, insbesondere überhaupt nicht, komprimiert wird als in den erhöhten Bereichen.

32. Verfahren nach einem der Ansprüche 29 bis 31,
**dadurch gekennzeichnet,**
**dass** die obere strukturierte und permeable Bespannung ein strukturiertes Sieb, insbesondere TAD-Sieb oder DSP-Sieb, und die untere permeable Bespannung ein Filz ist.

33. Verfahren nach einem der Ansprüche 29 bis 32,
**dadurch gekennzeichnet,**
**dass** die Kompressibilität der oberen Bespannung kleiner als die der unteren Bespannung ist.

34. Verfahren nach einem der Ansprüche 29 bis 33,
**dadurch gekennzeichnet,**
**dass** die dynamische Steifigkeit (K) als Maß für die Kompressibilität der oberen Bespannung 3000N/mm oder mehr ist.

35. Verfahren nach einem der Ansprüche 29 bis 34,
**dadurch gekennzeichnet,**
**dass** die dynamische Steifigkeit (K) als Maß für die Kompressibilität der unteren Bespannung 100000N/mm oder weniger, vorzugsweise 90000N/mm, besonders bevorzugt 70000N/mm oder weniger ist.

36. Verfahren nach einem der Ansprüche 29 bis 35,
**dadurch gekennzeichnet,**
**dass** der G-Modul als Maß für die Elastizität der unteren Bespannung 2N/mm² oder mehr, vorzugsweise 4N/mm² oder mehr ist.

37. Verfahren nach einem der Ansprüche 29 bis 36,
**dadurch gekennzeichnet,**
**dass** die Permeabilität der unteren Bespannung 80cfm oder weniger, vorzugsweise 40cfm oder weniger, besonders bevorzugt 25cfm oder weniger ist.

38. Verfahren nach einem der Ansprüche 29 bis 37,
**dadurch gekennzeichnet,**
**dass** bei dem Entwässerungsschritt zuerst die obere Bespannung dann die Tissuepapierbahn und anschließend die untere Bespannung von einem Gas durchströmt wird.

39. Verfahren nach einem der Ansprüche 29 bis 38,
**dadurch gekennzeichnet,**
**dass** bei dem Entwässerungsschritt die Anordnung aus oberer Bespannung,
Tissuepapierbahn und unterer Bespannung zumindest abschnittweise entlang der Entwässerungsstrecke zwischen einem unter Spannung stehenden Pressband und einer glatten Oberfläche geführt wird, wobei das Pressband auf die obere Bespannung einwirkt und sich die untere Bespannung an der glatten Oberfläche abstützt.

40. Verfahren nach einem der Ansprüche 29 bis 39,
**dadurch gekennzeichnet,**
**dass** die Anordnung aus oberer Bespannung, Tissuepapierbahn und unterer Bespannung zumindest abschnittweise im Bereich der Entwässerungsstrecke von dem Gasstrom durchströmt wird.

41. Verfahren nach einem der Ansprüche 38 bis 40,
**dadurch gekennzeichnet,**
**dass** der Gasstrom durch die Tissuepapierbahn ca. 150m³ pro Minute und Meter Länge entlang der Entwässerungsstrecke beträgt.

42. Verfahren nach einem der Ansprüche 39 bis 41,
**dadurch gekennzeichnet,**
**dass** das Pressband unter einer Spannung von zumindest 30kN/m, vorzugsweise zumindest 60kN/m oder 80kN/m steht.

43. Verfahren nach einem der Ansprüche 39 bis 42,
**dadurch gekennzeichnet,**
**dass** das Pressband eine spiralisierte Struktur hat.

44. Verfahren nach einem der Ansprüche 39 bis 43,
**dadurch gekennzeichnet,**
**dass** das Pressband eine gewobene Struktur hat.

45. Verfahren nach einem der Ansprüche 39 bis 44,
**dadurch gekennzeichnet,**
**dass** das Pressband eine offene Fläche von zumindest 25% und eine Kontaktfläche von zumindest 10% seiner gesamten zur oberen Bespannung weisenden Fläche hat.

46. Verfahren nach Anspruch 45,
**dadurch gekennzeichnet,**
**dass** das Pressband eine offene Fläche zwischen 75% und 85% und eine Kontaktfläche zwischen 15% und 25% seiner gesamten zur oberen Bespannung weisenden Fläche hat.

47. Verfahren nach Anspruch 45,
**dadurch gekennzeichnet,**
**dass** das Pressband eine offene Fläche zwischen 68% und 76% und eine Kontaktfläche zwischen 24% und 32% seiner gesamten zur oberen Bespannung weisenden Fläche hat.

48. Verfahren nach Anspruch 45,
**dadurch gekennzeichnet,**
**dass** das Pressband eine offene Fläche zwischen 51% und 62% und eine Kontaktfläche zwischen 38% und 49% seiner gesamten zur oberen Bespannung weisenden Fläche hat.

49. Verfahren nach Anspruch 45,
**dadurch gekennzeichnet,**
**dass** das Pressband eine offene Fläche von 50% oder mehr und eine Kontaktfläche von 50% oder mehr seiner gesamten zur oberen Bespannung weisenden Fläche hat.

50. Verfahren nach einem der Ansprüche 39 bis 49,
**dadurch gekennzeichnet,**
**dass** die glatte Oberfläche durch die Mantelfläche einer Walze gebildet wird.

51. Verfahren nach Anspruch 50,
**dadurch gekennzeichnet,**
**dass** die Gasströmung durch eine Saugzone in der Walze erzeugt wird.

52. Verfahren nach Anspruch 51,
**dadurch gekennzeichnet,**
**dass** die Saugzone eine Länge im Bereich zwischen 200mm und 2500mm, bevorzugt zwischen 800mm und 1800mm, besonders bevorzugt zwischen 1200mm und 1600mm hat.

53. Verfahren nach Anspruch 51 oder 52,
**dadurch gekennzeichnet,**
**dass** der Unterdruck in der Saugzone zwischen -0,2bar und -0,8bar, bevorzugt zwischen -0,4bar und -0,6bar ist.

54. Verfahren nach einem der Ansprüche 38 bis 53,
**dadurch gekennzeichnet,**
**dass** die Gasströmung durch eine oberhalb der oberen Bespannung angeordnete Überdruckhabe erzeugt wird.

55. Verfahren nach einem der Ansprüche 29 bis 54,
**dadurch gekennzeichnet,**
**dass** die Tissuepapierbahn die Entwässerungsstrecke mit einem Trockengehalt zwischen 25% und 55% verlässt.

56. Verfahren nach einem der Ansprüche 29 bis 55,
**dadurch gekennzeichnet,**
**dass** das strukturiete Sieb bei der Bildung der Tissuepapierbahn das selbe Sieb wie bei dem Entwässerungsschritt ist.

57. Verfahren nach einem der Ansprüche 29 bis 56,
**dadurch gekennzeichnet,**
**dass** die Tissuepapierbahn in einem dem Entwässerungsschritt nachfolgenden weiteren Entwässerungsschritt zusammen mit der struktuierten Bespannung des Entwässerungsschrittes durch einen Pressspalt geführt wird.

58. Verfahren nach Anspruch 57,
**dadurch gekennzeichnet,**
**dass** die Tissuepapierbahn im Pressspalt zwischen der strukturierten und permeablen Bespannung und einer, insbesondere glatten Walzenoberfläche angeordnet ist.

59. Verfahren nach Anspruch 57 oder 58,
**dadurch gekennzeichnet,**
**dass** die vertieften und die relativ dazu erhöhten Bereiche der strukturierten und permeable Bespannung derart ausgebildet und zueinander angeordnet sind, dass nur 35% oder weniger, insbesondere nur 25% oder weniger der Tissuepapierbahn im Pressspalt gepresst wird.

60. Verfahren nach einem der Ansprüche 57 bis 59,
**dadurch gekennzeichnet,**
**dass** der Pressspalt ein Schuhpressspalt ist.

61. Verfahren nach einem der Ansprüche 57 bis 59,
**dadurch gekennzeichnet,**
**dass** der Pressspalt zwischen der Walzenoberfläche und einer Saugpresswalze gebildet wird.

62. Verfahren nach einem der Ansprüche 58 bis 61,
**dadurch gekennzeichnet,**
**dass** die Walzenoberfläche durch die Mantelfläche eines Yankee-Trockenzylinders gebildet wird.

63. Verfahren nach einem der Ansprüche 57 bis 62,
**dadurch gekennzeichnet,**
**dass** die Tissuepapierbahn zusammen mit der strukturierten Bespannung um eine besaugte Umlenkrolle geführt wird, wobei die strukturierte Bespannung zwischen der Tissuepapierbahn und der besaugten Umlenkrolle angeordnet ist.

## Claims

1. Process for producing a tissue paper web which is produced from a stock suspension comprising fibres, and the stock suspension being at least partly formed by a proportion of stock suspension obtained by preparing waste paper,
**characterized in that**
the stock suspension is refined to a freeness of less than 30° SR immediately after the refiner, and **in that** a laboratory sheet produced from the stock suspension in accordance with TAPPI 205 SP 95 (Rapid Köthen) has a tearing length, measured in accordance with TAPPI 220 and TAPPI 494, of 4.0 km or more.

2. Process according to Claim 1,
**characterized in that**
a laboratory sheet can be formed from the stock suspension in accordance with TAPPI 205 SP 95 (Rapid Köthen) with a tearing length of 4.3 km or more, measured in accordance with TAPPI 220 and TAPPI 494.

3. Process according to Claim 1 or 2,
**characterized in that**
the stock suspension has a freeness of 28° SR or less, in particular of 25° SR or less.

4. Process according to one of Claims 1 to 3,
**characterized in that**
the greater part of the fibrous proportion in the stock suspension is formed by the fibres of the proportion of the stock suspension obtained by preparing waste paper.

5. Process according to Claim 4,
**characterized in that**
the fibrous proportion of the stock suspension is formed completely by the fibres of the proportion of the stock suspension obtained by preparing waste paper.

6. Process according to one of Claims 1 to 5,
**characterized in that**
the proportion of the stock suspension obtained by preparing waste paper comprises deinked pulp (DIP).

7. Process according to one of Claims 1 to 6,
**characterized in that**
the stock suspension has a proportion of ash of less than 4%.

8. Process according to one of Claims 1 to 7,
**characterized in that**
the stock suspension has a proportion of fines of less than 25%.

9. Process according to one of Claims 1 to 8,
**characterized in that**
the stock suspension comprises a proportion of suspension which has been produced from a low-consistency initial stock suspension having a consistency of less than 5%.

10. Process according to Claim 9,
**characterized in that**
the low-consistency initial stock suspension has enzymes and/or means for increasing the dry strength (dry strength agent) and/or means for increasing the wet strength (wet strength agent) added to it.

11. Process according to Claim 10,
**characterized in that**
DSA comprises carbon methyl cellulose and/or starch.

12. Process according to Claim 10 or 11,
**characterized in that**
WSA comprises Kymene^{®}.

13. Process according to one of Claims 10 to 12,
**characterized in that**
the enzyme is added to the low-consistency initial stock suspension at a temperature in the range from 25°C to 70°C, preferably 30°C to 60°C, particularly preferably at around 35°C to 45°C.

14. Process according to one of Claims 9 to 13,
**characterized in that**
the enzyme is added to the low-consistency initial stock suspension at a pH in the range from 5 to 8, preferably 5.5 to 7.5, particularly preferably at around 6.5 to 7.

15. Process according to one of Claims 9 to 14,
**characterized in that**
the enzymes act on the low-consistency initial stock suspension for an action period of 1-2 hours, preferably 1.5 hours.

16. Process according to one of Claims 9 to 15,
**characterized in that**
the enzymes are added to the low-consistency initial stock suspension before the refining.

17. Process according to Claim 16,
**characterized in that**
the enzymes are added in the pulper.

18. Process according to one of Claims 1 to 17,
**characterized in that**
the stock suspension comprises a proportion of suspension which has been produced from a high-consistency initial stock suspension with a consistency of 20% or more, preferably 20% to 40%, particularly preferably 25% to 35%.

19. Process according to Claim 18,
**characterized in that**
the high-consistency initial stock suspension is produced from a low-consistency initial stock suspension by thickening the latter.

20. Process according to Claim 19,
**characterized in that**
the thickening is carried out by means of a screw press.

21. Process according to one of Claims 18 to 20,
**characterized in that**
the high-consistency initial stock suspension is refined with a refining energy in the range from 150 kWh to 300 kWh, in particular 180 kWh to 250 kWh, per ton.

22. Process according to one of Claims 18 to 21,
**characterized in that**
the high-consistency initial stock suspension is refined at a temperature up to 80°C, preferably at 40°C.

23. Process according to one of Claims 1 to 22,
**characterized in that**
the stock suspension has a retention value for water of 1.5 g/g or less, preferably 1.4 g/g or less, measured in accordance with TAPPI UM 256.

24. Process according to one of Claims 1 to 23,
**characterized in that**
the tissue paper web is compressed more intensely in areas than in other areas, in particular **in that** the tissue paper web is not compressed in the other areas.

25. Process according to one of Claims 1 to 24,
**characterized in that**
the tissue paper web is formed from the stock suspension on a structured, in particular 3-dimensionally structured, fabric.

26. Process according to Claim 25,
**characterized in that**
the side of the structured fabric that faces the tissue paper web comprises deepened regions and regions elevated relative to the deepened regions.

27. Process according to Claim 25 or 26,
**characterized in that**
the tissue paper web is formed in the deepened and the elevated regions of the structured fabric.

28. Process according to one of Claims 25 to 27
**characterized in that**
the structured fabric comprises a TAD fabric or a DSP fabric.

29. Process according to one of Claims 1 to 28,
**characterized in that**
during a dewatering step, the tissue paper web is led between an upper structured, in particular 3-dimensionally structured, and permeable fabric and between a lower permeable fabric, pressure being exerted on the upper fabric, the tissue paper web and the lower fabric along a dewatering section during the dewatering step.

30. Process according to Claim 29,
**characterized in that**
the side of the structured fabric that faces the tissue paper web comprises deepened regions and regions elevated relative to the deepened regions.

31. Process according to Claim 30,
**characterized in that**
the tissue paper web is compressed less intensely in the deepened regions than in the elevated regions, in particular not compressed at all.

32. Process according to one of Claims 29 to 31,
**characterized in that**
the upper structured and permeable fabric is a structured fabric, in particular a TAD fabric or a DSP fabric, and the lower permeable fabric is a felt.

33. Process according to one of Claims 29 to 32,
**characterized in that**
the compressibility of the upper fabric is lower than that of the lower fabric.

34. Process according to one of Claims 29 to 33,
**characterized in that**
the dynamic stiffness (K), as a measure of the compressibility of the upper fabric, is 3000 N/mm or more.

35. Process according to one of Claims 29 to 34,
**characterized in that**
the dynamic stiffness (K), as a measure of the compressibility of the lower fabric, is 100 000 N/mm or less, preferably 90 000 N/mm, particularly preferably 70 000 N/mm or less.

36. Process according to one of Claims 29 to 35,
**characterized in that**
the shear modulus, as a measure of the elasticity of the lower fabric, is 2 N/mm² or more, preferably 4 N/mm² or more.

37. Process according to one of Claims 29 to 36,
**characterized in that**
the permeability of the lower fabric is 80 cfm or less, preferably 40 cfm or less, particularly preferably 25 cfm or less.

38. Process according to one of Claims 29 to 37,
**characterized in that**
during the dewatering step, a gas flows firstly through the upper fabric, then the tissue paper web and then the lower fabric.

39. Process according to one of Claims 29 to 38,
**characterized in that**
during the dewatering step, the arrangement comprising the upper fabric, tissue paper web and lower fabric is led along the dewatering section, at least in some sections, between a press belt under tension and a smooth surface, the press belt acting on the upper fabric and the lower fabric being supported on the smooth surface.

40. Process according to one of Claims 29 to 39,
**characterized in that**
the gas flow flows through the arrangement comprising the upper fabric, tissue paper web and lower fabric, at least in some sections, in the region of the dewatering section.

41. Process according to one of Claims 38 to 40,
**characterized in that**
the gas flow through the tissue paper web is about 150 m³ per minute and metre length along the dewatering section.

42. Process according to one of Claims 39 to 41,
**characterized in that**
the press belt is under a tension of at least 30 kN/m, preferably at least 60 kN/m or 80 kN/m.

43. Process according to one of Claims 39 to 42,
**characterized in that**
the press belt has a spiralized structure.

44. Process according to one of Claims 39 to 43,
**characterized in that**
the press belt has a woven structure.

45. Process according to one of Claims 39 to 44,
**characterized in that**
the press belt has an open area of at least 25% and a contact area of at least 10% of the whole of its area facing the upper fabric.

46. Process according to Claim 45,
**characterized in that**
the press belt has an open area between 75% and 85% and a contact area between 15% and 25% of the whole of its area facing the upper fabric.

47. Process according to Claim 45,
**characterized in that**
the press belt has an open area between 68% and 76% and a contact area between 24% and 32% of the whole of its area facing the upper fabric.

48. Process according to Claim 45,
**characterized in that**
the press belt has an open area between 51% and 62% and a contact area between 38% and 49% of the whole of its area facing the upper fabric.

49. Process according to Claim 45,
**characterized in that**
the press belt has an open area of 50% or more and a contact area of 50% or more of the whole of its area facing the upper fabric.

50. Process according to one of Claims 39 to 49,
**characterized in that**
the smooth surface is formed by the circumferential surface of a roll.

51. Process according to Claim 50,
**characterized in that**
the gas flow is generated by a suction zone in the roll.

52. Process according to Claim 51,
**characterized in that**
the suction zone has a length in the range between 200 mm and 2500 mm, preferably between 800 mm and 1800 mm, particularly preferably between 1200 mm and 1600 mm.

53. Process according to Claim 51 or 52,
**characterized in that**
the negative pressure in the suction zone is between -0.2 bar and -0.8 bar, preferably between -0.4 bar and -0.6 bar.

54. Process according to one of Claims 38 to 53,
**characterized in that**
the gas flow is generated by a positive pressure hood arranged above the upper fabric.

55. Process according to one of Claims 29 to 54,
**characterized in that**
the tissue paper web leaves the dewatering section with a dryness between 25% and 55%.

56. Process according to one of Claims 29 to 55,
**characterized in that**
the structured fabric during the formation of the tissue paper web is the same fabric as in the dewatering step.

57. Process according to one of Claims 29 to 56,
**characterized in that**
in a further dewatering step following the dewatering step, the tissue paper web is led through a pressure nip together with the structured fabric of the dewatering step.

58. Process according to Claim 57,
**characterized in that**
the tissue paper web in the pressure nip is arranged between the structured and permeable fabric and a roll surface, in particular a smooth roll surface.

59. Process according to Claim 57 or 58,
**characterized in that**
the deepened regions and the regions elevated relative thereto of the structured and permeable fabric are formed and arranged in relation to one another in such a way that only 35% or less, in particular only 25% or less, of the tissue paper web is pressed in the pressure nip.

60. Process according to one of Claims 57 to 59,
**characterized in that**
the pressure nip is a shoe pressure nip.

61. Process according to one of Claims 57 to 59,
**characterized in that**
the pressure nip is formed between the roll surface and a suction press roll.

62. Process according to one of Claims 58 to 61,
**characterized in that**
the roll surface is formed by the circumferential surface of a yankee drying cylinder.

63. Process according to one of Claims 57 to 62,
**characterized in that**
the tissue paper web is led around an evacuated deflection roller together with the structured fabric, the structured fabric being arranged between the tissue paper web and the evacuated deflection roller.

## Revendications

1. Procédé de fabrication d'une nappe de papier pour mouchoir à partir d'une suspension de matières comprenant des fibres,
la suspension de matières étant formée au moins en partie par une fraction de suspension de matières obtenue par traitement de vieux papiers,
**caractérisé en ce que**
immédiatement après l'affineur, la suspension de matières est broyée à un degré de broyage inférieur à 30°SR et
**en ce qu'**une feuille de laboratoire préparée à partir de la suspension de matières selon TAPPI 205 SP 95 (Rapid Köthen) présente une longueur de déchirure mesurée selon TAPPI 220 et TAPPI 494 de 4,0 km ou plus.

2. Procédé selon la revendication 1, **caractérisé en ce qu'**une feuille de laboratoire selon TAPPI 205 SP 95 (Rapid Köthen) d'une longueur de déchirure de 4,3 km ou plus, mesurée selon TAPPI 220 et TAPPI 494, peut être formée à partir de la suspension de matières.

3. Procédé selon les revendications 1 ou 2, **caractérisé en ce que** la suspension de matières présente un taux de broyage de 28°SR ou moins et en particulier de 25°SR.

4. Procédé selon l'une des revendications 1 à 3, **caractérisé en ce que** la teneur en fibres de la suspension de matière est formée pour sa plus grande partie par les fibres de la fraction de suspension de matières obtenues par traitement de vieux papiers.

5. Procédé selon la revendication 4, **caractérisé en ce que** la teneur en fibres de la suspension de matières est formée totalement par les fibres de la fraction de suspension de matières obtenue par traitement de vieux papiers.

6. Procédé selon l'une des revendications 1 à 5, **caractérisé en ce que** la fraction de suspension de matières obtenue par traitement de vieux papiers comprend de la pulpe désencrée ("Deinked Pulp" - DIP).

7. Procédé selon l'une des revendications 1 à 6, **caractérisé en ce que** la suspension de matières possède une teneur en cendres inférieure à 4 %.

8. Procédé selon l'une des revendications 1 à 7, **caractérisé en ce que** la suspension de matières présente une teneur en matières fines inférieure à 25 %.

9. Procédé selon l'une des revendications 1 à 8, **caractérisé en ce que** la suspension de matières comporte une fraction de suspension qui a été préparée à partir d'une suspension initiale de matières peu consistante, dont la consistance est inférieure à 5 %.

10. Procédé selon la revendication 9, **caractérisé en ce que** des enzymes et/ou des agents permettant d'augmenter la résistance mécanique à sec ("DryStrengthAgent" - agent de renforcement à sec) et/ou des moyens d'augmentation de la résistance mécanique humide ("WetStrengthAgent" - agent de renforcement humide) sont ajoutés à la suspension initiale de matières peu consistante.

11. Procédé selon la revendication 10, **caractérisé en ce que** le DSA contient de la carboxyméthylcellulose et/ou de l'amidon.

12. Procédé selon les revendications 10 ou 11, **caractérisé en ce que** le WSA comprend du Kymene^{®}.

13. Procédé selon l'une des revendications 10 à 12, **caractérisé en ce que** les enzymes sont ajoutées à la suspension initiale initiale de matières peu consistante à une température comprise dans la plage de 25°C à 70°C, de préférence entre 30°C et 60°C et de façon particulièrement préférable entre environ 35°C et 45°C.

14. Procédé selon l'une des revendications 9 à 13, **caractérisé en ce que** les enzymes sont ajoutées à la suspension initiale de matières peu consistante à une valeur du pH comprise dans la plage de 5 à 8, de préférence de 5,5 à 7,5 et de façon particulièrement préférable d'environ 6,5 à 7.

15. Procédé selon l'une des revendications 9 à 14, **caractérisé en ce que** les enzymes agissent sur la suspension initiale de matières peu consistante pendant une durée d'action de 1 à 2 heures mais de préférence de 1,5 heures.

16. Procédé selon l'une des revendications 9 à 15, **caractérisé en ce que** les enzymes sont ajoutées à la suspension initiale de matières à basse consistance avant le broyage.

17. Procédé selon la revendication 16, **caractérisé en ce que** les enzymes sont ajoutées dans le pulpeur.

18. Procédé selon l'une des revendications 1 à 17, **caractérisé en ce que** la suspension de matières comporte une fraction de suspension qui a été préparée à partir d'une suspension initiale de matières à haute consistance, d'une consistance de 20 % ou davantage, de préférence de 20 % à 40 % et de la façon particulièrement préférable de 25 % à 35 %.

19. Procédé selon la revendication 18, **caractérisé en ce que** la suspension initiale de matières à haute consistance est préparée à partir d'une suspension initiale de matières à basse consistance en l'épaississant.

20. Procédé selon la revendication 19, **caractérisé en ce que** l'épaississement s'effectue à l'aide d'une presse à vis.

21. Procédé selon l'une des revendications 18 à 20, **caractérisé en ce que** la suspension initiale de matières à haute consistance est broyée à une énergie de broyage de l'ordre de 150 kWh à 300 kWh et en particulier de 180 kWh à 250 kWh par tonne.

22. Procédé selon l'une des revendications 18 à 21, **caractérisé en ce que** la suspension initiale de matières à haute consistance est broyée à une température qui peut atteindre 80°C et qui est de préférence de l'ordre de 40°C.

23. Procédé selon l'une des revendications 1 à 22, **caractérisé en ce que** la suspension de matières présente un indice de rétention d'eau mesuré selon TAPPI UM 256 de 1,5 g/g ou moins et de préférence de 1,4 g/g ou moins.

24. Procédé selon l'une des revendications 1 à 23, **caractérisé en ce que** la nappe de papier pour mouchoir est comprimée plus fortement dans certaines parties que dans d'autres parties, et en particulier **en ce que** la nappe de papier pour mouchoir n'est pas comprimée dans les autres parties.

25. Procédé selon l'une des revendications 1 à 24, **caractérisé en ce que** la nappe de papier pour mouchoir est formée à partir de la suspension de matières sur un tamis structuré et en particulier un tamis structuré en 3 dimensions.

26. Procédé selon la revendication 25, **caractérisé en ce que** le côté du tamis structuré tourné vers la nappe de papier pour mouchoir présente des parties en creux et des parties plus élevées que les parties en creux.

27. Procédé selon les revendications 25 ou 26, **caractérisé en ce que** la nappe de papier pour mouchoir est formée dans les parties en creux et les parties surélevées du tamis structuré.

28. Procédé selon l'une des revendications 25 à 27, **caractérisé en ce que** le tamis structuré comporte un tamis TAD ou un tamis DSP.

29. Procédé selon l'une des revendications 1 à 28, **caractérisé en ce que** lors d'une étape d'extraction d'eau, la nappe de papier pour mouchoir est amenée entre une toile supérieure, structurée, en particulier structurée en 3 dimensions, et perméable et entre une toile perméable inférieure, une pression étant exercée pendant l'étape d'extraction d'eau le long d'un parcours d'extraction d'eau sur la toile supérieure, la nappe de papier pour mouchoir et la toile inférieure.

30. Procédé selon la revendication 29, **caractérisé en ce que** le côté de la toile structurée qui est tourné vers la nappe de papier pour mouchoir présente des parties en creux et des parties plus élevées que les parties en creux.

31. Procédé selon la revendication 30, **caractérisé en ce que** dans les parties en creux, la nappe de papier pour mouchoir est moins comprimée que dans les parties surélevées et en particulier n'y est pas comprimée.

32. Procédé selon l'une des revendications 29 à 31, **caractérisé en ce que** la toile supérieure structurée et perméable est un tamis structuré, en particulier un tamis TAD ou un tamis DSP, la toile perméable inférieure étant un feutre.

33. Procédé selon l'une des revendications 29 à 32, **caractérisé en ce que** la compressibilité de la toile supérieure est inférieure à celle de la toile inférieure.

34. Procédé selon l'une des revendications 29 à 33, **caractérisé en ce que** la rigidité dynamique (K) utilisée pour mesurer la compressibilité de la toile supérieure est de 3 000 N/mm ou plus.

35. Procédé selon l'une des revendications 29 à 34, **caractérisé en ce que** la rigidité dynamique (K) qui sert de mesure de la compressibilité de la toile inférieure est de 100 000 N/mm ou moins, de préférence de 90 000 N/mm et de façon particulièrement préférable de 70 000 N/mm ou moins.

36. Procédé selon l'une des revendications 29 à 35, **caractérisé en ce que** le module G qui sert de mesure de l'élasticité de la toile inférieure est de 2 N/mm² ou plus et de préférence de 4 N/mm² ou plus.

37. Procédé selon l'une des revendications 29 à 36, **caractérisé en ce que** la perméabilité de la toile inférieure est de 80 cfm ou moins, de préférence de 40 cfm ou moins et de façon particulièrement préférable de 25 cfm ou moins.

38. Procédé selon l'une des revendications 29 à 37, **caractérisé en ce que** lors de l'étape d'extraction d'eau, la toile supérieure, la nappe de papier pour mouchoir et ensuite la toile inférieure sont traversées successivement par un gaz.

39. Procédé selon l'une des revendications 29 à 38, **caractérisé en ce que** lors de l'étape d'extraction d'eau, l'ensemble constitué de la toile supérieure, de la nappe de papier pour mouchoir et de la toile inférieure est d'abord amené par parties le long du parcours d'extraction d'eau entre une bande de pressage placée sous tension et une surface lisse, la bande de pressage agissant sur la toile supérieure et la toile inférieure s'appuyant sur la surface lisse.

40. Procédé selon l'une des revendications 29 à 39, **caractérisé en ce que** l'ensemble constitué de la toile supérieure, de la nappe de papier pour mouchoir et de la toile inférieure est traversé au moins par partie par l'écoulement de gaz dans la zone du parcours d'extraction d'eau.

41. Procédé selon l'une des revendications 38 à 40, **caractérisé en ce que** le débit de gaz qui traverse la nappe de papier pour mouchoir est d'environ 150 m³ par minute et par mètre de longueur du parcours d'extraction d'eau.

42. Procédé selon l'une des revendications 39 à 41, **caractérisé en ce que** la bande de pressage est placée sous une tension d'au moins 30 kN/m et de préférence d'au moins 60 kN/m ou 80 kN/m.

43. Procédé selon l'une des revendications 39 à 42, **caractérisé en ce que** la bande de pressage a une structure en spirale.

44. Procédé selon l'une des revendications 39 à 43, **caractérisé en ce que** la bande de pressage a une structure tissée.

45. Procédé selon l'une des revendications 39 à 44, **caractérisé en ce que** la bande de pressage présente une surface ouverte d'au moins 25 % et une surface de contact d'au moins 10 % de la totalité de sa surface tournée vers la toile supérieure.

46. Procédé selon la revendication 45, **caractérisé en ce que** la bande de pressage présente une superficie ouverte comprise entre 75 % et 85 % et une surface de contact comprise entre 15 % et 25 % de la totalité de sa superficie tournée vers la toile supérieure.

47. Procédé selon la revendication 45, **caractérisé en ce que** la bande de pressage présente une superficie ouverte comprise entre 68 % et 76 % et une surface de contact comprise entre 24 % et 32 % de la totalité de sa superficie tournée vers la toile supérieure.

48. Procédé selon la revendication 45, **caractérisé en ce que** la bande de pressage présente une superficie ouverte comprise entre 51 % et 62 % et une surface de contact comprise entre 38 % et 49 % de la totalité de sa superficie tournée vers la toile supérieure.

49. Procédé selon la revendication 45, **caractérisé en ce que** la bande de pressage présente une superficie ouverte de 50 % et une surface de contact de 50 % de la totalité de sa superficie tournée vers la toile supérieure.

50. Procédé selon l'une des revendications 39 à 49, **caractérisé en ce que** la surface lisse est formée par la surface d'enveloppe d'un cylindre.

51. Procédé selon la revendication 50, **caractérisé en ce que** l'écoulement de gaz est formé par une zone d'aspiration prévue dans le cylindre.

52. Procédé selon la revendication 51, **caractérisé en ce que** la zone d'aspiration présente une longueur de l'ordre de 200 mm à 2 500 mm, de préférence de 800 mm à 1 800 mm et de façon particulièrement préférable de 1 200 mm à 1 600 mm.

53. Procédé selon les revendications 51 ou 52, **caractérisé en ce que** la dépression qui règne dans la zone d'aspiration est de préférence comprise entre -0,2 bar et -0,8 bar et de préférence entre -0,4 bar et -0, bar.

54. Procédé selon l'une des revendications 38 à 53, **caractérisé en ce que** l'écoulement de gaz est formé par un caisson en surpression disposé au-dessus de la toile supérieure.

55. Procédé selon l'une des revendications 29 à 54, **caractérisé en ce que** la nappe de papier pour mouchoir quitte le parcours d'extraction d'eau à une teneur en matière sèche comprise entre 25 % et 55 %.

56. Procédé selon l'une des revendications 29 à 55, **caractérisé en ce que** le tamis structuré utilisé pour la formation de la nappe de papier pour mouchoir est le même tamis que celui de l'étape d'extraction d'eau.

57. Procédé selon l'une des revendications 29 à 56, **caractérisé en ce que** la nappe de papier pour mouchoir est amenée dans un interstice de compression dans une autre étape d'extraction d'eau qui suit l'étape d'extraction d'eau, en même temps que la toile structurée de l'étape d'extraction d'eau.

58. Procédé selon la revendication 57, **caractérisé en ce que** la nappe de papier pour mouchoir est disposée dans l'interstice de compression entre la toile structurée et perméable et la surface d'un cylindre, en particulier lisse.

59. Procédé selon l'une des revendications 57 ou 58, **caractérisé en ce que** les parties en creux et les parties surélevées par rapport à ces dernières de la toile structurée et perméable sont configurées et disposées les unes par rapport aux autres de telle sorte que seuls 35 % ou moins et en particulier seuls 25 % ou moins de la nappe de papier pour mouchoir soient comprimée dans l'interstice de compression.

60. Procédé selon l'une des revendications 57 à 59, **caractérisé en ce que** l'interstice de compression est un interstice de compression à sabot.

61. Procédé selon l'une des revendications 57 à 59, **caractérisé en ce que** l'interstice de compression est formé entre la surface du cylindre et un cylindre de pressage aspirant.

62. Procédé selon l'une des revendications 58 à 61, **caractérisé en ce que** la surface du cylindre est formée par la surface d'enveloppe d'un cylindre sec dit Yankee.

63. Procédé selon l'une des revendications 57 à 62, **caractérisé en ce que** la nappe de papier pour mouchoir est amenée avec la toile structurée autour d'un rouleau de renvoi aspirant, la toile structurée étant disposée entre la nappe de papier pour mouchoir et le rouleau de renvoi aspirant.
